# EUROPÄISCHE PATENTANMELDUNG

(11) **EP 0 371 359 A1**
(43) Veröffentlichungstag der Anmeldung: **06.06.1990**
(21) Anmeldenummer: 89121371.2
(22) Anmeldetag: 18.11.1989
(51) Int. Cl.: G03C 5/26

(54) **Verfahren zur Stabilisierung von Silberbildern**

(30) Priorität: 01.12.1988 DE 3840489
(71) Anmelder: Agfa-Gevaert AG, D-51373 Leverkusen (DE)
(72) Erfinder: Berthold, Werner, Dr., D-5090 Leverkusen 1 (DE); Häseler, Helmut, D-5090 Leverkusen 1 (DE); Marx, Paul, Dr., D-5090 Leverkusen 1 (DE); Meckl, Heinz, Dr., D-5060 Bergisch Gladbach 2 (DE); Öhlschläger, Hans, Dr., D-5060 Bergisch Gladbach 2 (DE)

(57) **Zusammenfassung**

Durch ein Verfahren zur Stabilisierung eines Silberbildes, welches durch bildmäßiges Belichten, Entwickeln und Fixieren eines mindestens eine Silberhalogenidemulsionsschicht enthaltenden fotografischen Materials erzeugt wurde, und bei dem das fotografische Material direkt im Anschluß an die Fixierung der Behandlung durch ein Stabilisierungsbad unterworfen wird, welches eine Verbindung der allgemeinen Formel I
R¹- H-R²

worin
X Cl, Br
R¹ H, C₁-C₄-Alkyl, C₆-C₁₀-Aryl
R² CHO, COOH, COONa, CH₂COOH, CH₂COONa, CONR³₂, CONHR³
R³ H, C₁-C₂-Alkyl bedeuten
und eine Verbindung der Formel II und/oder der Formel III worin
R³, R⁴ gleich oder verschieden sind und H, -NH₂, Alkyl, Alkenyl, Cycloalkyl, Aryl, Alkoxy, Alkylthio, Alkylsulfonyl, Sulfamoyl, Acyl, -SH, oder eine heterocyclische Gruppe bedeuten,
enthält, wird ohne Zwischenwässerung nach der Fixierung und ohne ein besonderes Schlußbad eine ausgezeichnete Bildsilberhaltbarkeit erzielt.

## Beschreibung

Die Erfindung betrifft ein Verfahren zur Stabilisierung von fotografischen Silberbildern durch Behandlung mit einem Stabilisierbad.

Bei fotografischen Verarbeitungsverfahren wird nach der Entwicklung das nicht belichtete Silberhalogenid gewöhnlich mit Alkali- oder Ammoniumthiosulfaten komplex gebunden und durch eine anschließende Wässerung mehr oder weniger gut entfernt. Dabei hängt die Vollständigkeit der Entfernung der Silberthiosulfatkomplexe von Dauer und Temperatur dieses Behandlungsschrittes ab sowie von der benutzten Unterlage für die photografische Schicht, z.B.: Barytpapier, mit Polyethylen laminiertes Papier oder Celluloseacetat, Polyester oder ähnliches für Film. Im Durchschnitt bedarf es mindestens einer halbstündigen Wässerung bei ca. 25°C, wobei jedoch immer noch Thiosulfate zurückbleiben können. In diesem Fall kann es bei der Lagerung der Silberbilder zur Fleckenbildung kommen, da sich der Bildton im Laufe der Zeit Bildton im Laufe der Zeit ganz oder flächenweise von schwarz nach braun oder gelb verschiebt. Die Ursache dafür ist die Bildung von Silbersulfid, welches durch die Zersetzung des restlichen Thiosulfats entsteht.

Eine ähnliche störende Bildtonverschiebung tritt bei Einwirkung oxidierender Gase auf fotografische Silberbilder auf. Durch die Oxidation des Bildsilbers entstehen wasserlösliche Silbersalze, die im Material diffundieren können. Durch Photolyse dieser löslichen Silbersalze entsteht feinverteiltes gelb bis rotbraun gefärbtes kolloides Silber, oder es entstehen braungefärbte Silberverbindungen. Vielfach treten derartige störende Veränderungen in dem fertigen fotografischen Silberbild punktförmig auf in Form sogenannter Mikrospot-Defekte.

Es hat nicht an Versuchen gefehlt, diese störenden nachträglichen Veränderungen der auf fotografischem Weg hergestellten Silberbilder zu vermeiden oder zu reduzieren, z.B. dadurch, daß die für die Verarbeitung der bildmäßig belichteten fotografischen Aufzeichnungsmaterialien benötigten Chemikalien gründlicher ausgewässert werden, oder dadurch, daß die verarbeiteten Aufzeichnungsmaterialien, d.h. die fertigen Silberbilder unter standardisierten atmosphärischen Bedingungen aufbewahrt werden

Um die Dauer der Wässerung zu verringern und die negativen Auswirkungen der Thiosulfatverunreinigungen zu vermeiden, sind schon verschiedene Verfahren beschrieben worden. Als nützliche Methode zur Umwandlung von nicht entferntem Thiosulfat in fotografisch unschädliche Verbindungen erwies sich die Verwendung von Monochlor-und Monobromverbindungen wie z.B. Chloressigsäure gemäß DE-A-1 522 428. In einem der verkürzten Wässerung folgenden Nachbad, welches die obengenannte Monochlor-oder Monobromverbindung enthielt, wurden die Thiosulfate zu dem entsprechendem Salz eines Thioschwefelsäure-S-Esters dem sogenannten Bunte-Salz umgewandelt.

Diese Verbindungen sind nicht mehr in der Lage, wie Thiosulfate mit dem Bildsilber selbst zu reagieren. Ein vollständiger Verzicht auf die dem Fixieren folgende Wässerung war jedoch nicht möglich, solange als Unterlagen Baryt- oder andere Papiere ohne Kunststoffbeschichtung benutzt werden. Dagegen kann eine Schlußwässerung ganz entfallen, wenn als Unterlage für die fotografische Schicht kunststoffbeschichtete Papiere wie z.B. mit Polyethylen beschichtetes Papier oder Acetylcellulose bei Film benutzt werden.

Um den schädlichen Umwelteinflüssen in Form von oxidierenden Gasen zu begegnen sind bereits verschiedene Verbindungsklassen für die Stabilisierung derartiger Silberbilder beschrieben worden, die im allgemeinen in zusätzlichen Schlußbädern nach der Endwässerung verwendet werden.

Erwähnt seien nichtcyclische oder cyclische Thiosemicarbazide (DE-A-20 00 622), heterocyclische Mercapto- oder Thionverbindungen aus der Reihe der Tetrahydropyrimidine, Thiazine oder Tetrazine (DE-A-20 13 423), organische und anorganische Rhodanide (DE-A-22 18 387) und Isothioharnstoffe (US-A-4 500 632). Diese Substanzen befriedigen jedoch die Ansprüche der Praxis nicht, da ihre Stabilisierwirkung nicht ausreicht bzw. die fotografischen Eigenschaften der Schichten in unerwünschter Weise beeinflußt werden.

Desweiteren sind Verfahren bekannt, bei denen die stabilisierenden Zusätze direkt in das fotografische Silberhalogenidmaterial eingelagert werden. So wird in DE-A-31 51 182 (GB-A- 2 090 991) die Einlagerung von Polyvinylimidazol und in GB-A-1 156 167 die Einlagerung von sulfoalkylsubstituierten Hydrochinonen beschrieben.

Für eine ausreichende Stabilisierung müssen hierbei jedoch relativ hohe Konzentrationen von 0,5 g/m² eingesetzt werden. Die Verträglichkeit des Polyvinylimidazols selbst mit Silberhalogenidemulsionen, mit Netzmitteln, Stabilisatoren, Entwicklern, sowie Hilfsentwicklern ist äußerst kritisch. Hohe Konzentrationen in der Schutzschicht führen darüberhinaus zu einem Glanzverlust.

Es wurde nun ein Verfahren zur Stabilisierung fotografisch hergestellter Silberbilder gefunden, das die obengenannten Nachteile ausschließt, wobei bei kunststoffbeschichtetem Fotopapier auf eine der Fixierung folgende Wässerung verzichtet werden kann und ein Stabilierbad verwendet wird, das als stabilisierende Verbindungen sowohl eine aliphatische Monchlor- oder Monobromverbindung als auch ein Aminotetrazol oder Amino-1,2,4-triazol in bestimmten Mengen enthält.

Gegenstand der Erfindung ist ein Verfahren zur Stabilisierung eines Silberbildes, welches durch bildmäßiges Belichten, Entwickeln und Fixieren eines mindestens eine Silberhalogenidemulsionsschicht enthaltenden fotografischen Materials erzeugt wurde, dadurch gekennzeichnet, daß das fotografische Material direkt im Anschluß an die Fixierung der Behandlung durch ein Stabilisierungsbad unterworfen wird, welches eine Verbindung der allgemeinen Formel I
R¹- H-R²

worin
X Cl, Br
R¹ H, C₁-C₄-Alkyl, C₆-C₁₀-Aryl
R² CHO, COOH, COONa, CH₂COOH, CH₂COONa, CONR³₂, CONHR³
R³ H, C₁-C₂-Alkyl bedeuten
und eine Verbindung der Formel II und/oder der Formel III worin
R³, R⁴ gleich oder verschieden sind und H, -NH₂, Alkyl, Alkenyl, Cycloalkyl, Aryl, Alkoxy, Alkylthio, Alkylsulfonyl, Sulfamoyl, Acyl, -SH, oder eine heterocyclische Gruppe bedeuten,
enthält.

Bevorzugt sind bei diesem Verfahren wasserlösliche aliphatische Monochlorverbindungen wie Chloressigsäure, Chloracetaldehyd, Chloracetamid und ß-Chlorpropionsäure, sowie deren wasserlösliche Derivate in Form von Salzen und Amiden.

In Formel III kann eine durch R³ bzw. R⁴ dargestellte Alkylgruppe gradkettig oder verzweigt sein und bevorzugt 1 bis 4 C-Atome enthalten. Beispiele sind Methyl, Ethyl, Isopropyl. Eine solche Alkylgruppe kann auch substituiert sein, z.B. durch Hydroxyl, Alkoxy, Alkylthio, Carboxyl, Carbalkoxy oder Amino. Eine Alkenylgruppe ist beispielsweise Vinyl oder Allyl. Eine Cycloalkylgruppe ist beispielsweise Cyclohexyl. Eine Arylgruppe ist beispielsweise Phenyl, die gegebenenfalls, z.B. mit Halogen, Alkoxy, Alkylthio, Acylamino oder Nitro, substituiert sein kann

Die durch R³ bzw. R⁴ dargestellten Alkoxy-, Alkylthio- oder Alkylsulfonylgruppen enthalten vorzugsweise Alkylreste mit bis zu 4 C-Atomen; bevorzugte Beispiele sind Methoxy, Methylthio, Methylsulfonyl. Eine Sulfamoylgruppe ist beispielsweise N,N-Dimethylsulfamoyl. Ein Acylrest leitet sich vorzugsweise von einer aliphatischen Carbonsäure mit bis zu 4 C-Atomen an; Acetyl ist ein Beispiel hierfür.

Eine durch R³ bzw. R⁴ dargestellte heterocyclische Gruppe ist insbesondere eine Furyl- oder Pyridylgruppe.

In einer bevorzugten Ausführungsform entspricht das Amino-1,2,4-triazol einer der folgenden Formeln IV und V worin
R⁵, R⁶ gleich oder verschieden sind und H, -NH₂, Alkyl, Aryl oder Alkylthio;
R⁷ einen Rest wie R⁶ oder -SH,
R⁸ H, Alkyl, Aryl oder -X-R⁹;
X -CO-, -CS- oder -SO₂-;
R⁹ Alkyl, Alkenyl, Cycloalkyl, Aryl oder eine Aminogruppe bedeuten.

Geeignete Beispiele für erfindungsgemäß verwendete Amino-1,2,4-triazole (AT) sind im folgenden aufgeführt:

Die erfindungsgemäß verwendeten Amino-1,2,4-triazole sind bekannt. Eine Zusammenfassung ihrer Herstellung, physikalischen Eigenschaften, Tautomerieverhältnisse findet sind in The Chemistry of Heterocyclic Compounds, John Wiley + Sons, New York, Volume 37, 1981.

Aminotetrazole sind beschrieben von F.R. Benson, Heterocyclic Compounds, ed. R.C. Elderfield, Wiley, New York, 1967, Volume 8.

Bei der Kombination der Monochlor- bzw. Monobromverbindungen mit Aminotetrazol oder einem Amino-1,2,4-triazol der Formel III in einem Stabilisierungsbad ist es über raschend, daß ohne Zwischenwässerung nach der Fixierung und ohne ein besonderes Schlußbad eine ausgezeichnete Bildsilberhaltbarkeit erzielt wird. Die alleinige Verwendung der Monochlor-bzw. Monobromverbindung macht ein Nachbad erforderlich, wenn gleichzeitg eine verbesserte Bildsilberhaltbarkeit gegenüber oxidierenden Gasen erzielt werden soll.

Das erfindungsgemäße Stabilisierungsbad besteht im einfachsten Falle aus einer Lösung der stabilisierenden Verbindungen. Bevorzugt sind wäßrige Lösungen, es können jedoch auch Lösungen in organischen Lösungsmitteln oder in Lösungsmittelgemischen aus Wasser und organischen Lösungsmitteln, wie aliphatischen Alkoholen, Dimethylformamid oder ähnlichen, verwendet werden. Zur Löslichkeitsverbesserung wäßriger Lösungen kann der pH-Wert der Lösung angehoben oder erniedrigt werden, z. B. mit KOH oder mit H₂SO₄.

Die Konzentration der in dem Stabilisierungsbad verwendeten Monochlor- bzw. Monobromverbindung liegen im Bereich von 0,5 bis 100 g/l, vorzugsweise 10 bis 20 g/l, die des Aminotetrazols oder Amino-1,2,4-triazols gemäß Formel III im Bereich von 2 bis 30 g/l, vorzugsweise 10 bis 20 g/l.

Das erfindungsgemäße Verfahren ist für alle fotografische Silberbilder anwendbar, unabhängig von der speziellen Art ihrer Herstellung. So können z.B. Silberbilder, die nach konventionellen Verfahren durch Entwicklung und Fixierung eines belichteten fotografischen Materials hergestellt wurden, stabilisiert werden. Dabei kann es sich um übliche Halbtonbilder, um Kopien aus dem grafischem Sektor oder um Filme handeln.

Dem erfindungsgemäßen Stabilisierverfahren werden fertige Silberbilder unterworfen, d.h. Silberbilder, die auf fotografischem Wege durch Entwickeln oder Aktivieren eines bildmäßig belichteten Silberhalogenid enthaltenden fotografischen Aufzeichnungsmaterials erhalten worden sind, wobei das Verarbeitungsverfahren im Anschluß an den Entwicklungsschritt eine stabilisierende Behandlungsstufe umfaßt, bei der das nicht belichtete Silberhalogenid entfernt wird.

Eine solche Behandlungsstufe kann beispielsweise darin bestehen, daß das entwickelte fotografische Aufzeichnungsmaterial, das bereits das Silberbild, aber daneben noch restliches Silberhalogenid enthält, einer üblichen Fixierbehandlung z.B. in einem Verarbeitungsbad, das ein Alkalithiosulfat oder Ammoniumthiosulfat enthält, unterworfen wird, wobei das Silberhalogenid als lösliches Silberkomplexsalz aus dem Aufzeichnungsmaterial herausgelöst wird. Auf diese Weise wird ein "stabiles" Silberbild erzeugt, dessen Stabilität darauf beruht, daß in den nicht belichteten Bereichen im wesentlichen kein lichtempfindliches Silberhalogenid mehr vorhanden ist, und das im vorliegenden Zusammenhang als fertiges Silberbild bezeichnet wird.

Das erfindungsgemäße Nachbehandlungsbad kann weitere Zusätze wie Netzmittel, pH-modifizierende Mittel und Oxidationsschutzmittel, z.B. ein Alkalimetallsulfit oder ein Hydroxylaminsalz enthalten.

Durch das erfindungsgemäße Nachbehandlungsbad wird das nach irgendeinem Verfahren auf fotografischem Wege erzeugte Silberbild stabilisiert, so daß es gegen äußere Einwirkung bei der nachträglichen Lagerung bzw. Aufbewahrung, insbesondere gegen die Einwirkung oxidierender Gase und Thiosulfatresten weniger empfindlich ist. Das Eintreten dieses stabilisierenden Effektes ist dabei auch weitgehend unabhängig von der speziellen Art des zur Herstellung des Silberbildes verwendeten fotografischen Aufzeichnungsmaterials, solange dieses mindestens eine lichtempfindliche Siberhalogenidemulsionsschicht enthält und nach einem beliebigen Schwarzweiß-Entwicklungsverfahren entwickelt wird.

Die in dem Aufzeichnungsmaterial verwendeten lichtempfindlichen Silberhalogenidemulsionen können als Halogenid Chlorid, Bromid und Iodid bzw. Mischungen davon enthalten. In einer bevorzugten Ausführungsform besteht der Halogenidanteil wenigstens einer Schicht zu 0 bis 12 mol-% aus Iodid, zu 0 bis 50 mol-% aus Chlorid und zu 50 bis 100 mol-% aus Bromid. In der Regel handelt es sich um überwiegend kompakte Kristalle, die z.B. kubisch oder oktaedrisch sind oder Übergangsformen aufweisen. Sie lassen sich dadurch kennzeichnen, daß sie im wesentlichen eine Dicke von mehr als 0,2 µm aufweisen. Das durchschnittliche Verhältnis von Durchmesser zu Dicke ist bevorzugt kleiner als 8:1, wobei gilt, daß der Durchmesser eines Kornes definiert ist als der Durchmesser eines Kreises mit einem Kreisinhalt entsprechend der projizierten Fläche des Kornes. In einer anderen bevorzugten Ausführungsform können alle oder einzelne Emulsionen aber auch im wesentlichen tafelförmige Silberhalogenidkristalle aufweisen, bei denen das Verhältnis von Durchmesser zu Dicke größer als 8:1 ist. Bei den Emulsionen kann es sich um monodisperse oder auch heterodisperse Emulsionen handeln, welche bevorzugt eine mittlere Korngröße von 0,3 µm bis 1,2 µm aufweisen. Die Silberhalogenidkörner können einen geschichteten Kornaufbau aufweisen.

Als Schutzkolloid bzw. Bindemittel für die Schichten des Aufzeichnungsmaterials sind die üblichen hydrophilen filmbildenden Mittel geeignet, z.B. Proteine, insbesondere Gelatine. Diese kann jedoch ganz oder teilweise durch andere natürliche oder synthetische Bindemittel ersetzt werden. Begußhilfsmittel und Weichmacher können verwendet werden. Verwiesen wird auf Research Disclosure 17 643 (Dezember 1978), insbesondere Kapitel IX, XI und XII.

Die Emulsionen können in der üblichen Weise chemisch und/ oder spektral sensibilisiert sein; sie können Silberhalogenidstabilisierungsmittel enthalten, und die Emulsionsschichten wie auch andere nicht-lichtempfindliche Schichten können in der üblichen Weise mit bekannten Härtungsmitteln gehärtet sein. Geeignete chemische Sensibilisatoren, spektrale Sensibilisierungsfarbstoffe, Stabilisatoren und Härtungsmittel sind beispielsweise in Research Disclosure 17643, beschrieben; verwiesen wird insbesondere auf die Kapitel III, IV, VI und X.

Die dem erfindungsgemäßen Stabilisierverfahren unterworfenen Aufzeichnungsmaterialien werden bildmäßig belichtet, wobei zur Belichtung ultraviolettes, sichtbares oder infrarotes Licht oder auch eine hochenergetische Strahlung verwendet werden kann. Es schließt sich eine übliche Verarbeitung an, um das belichtete Silberhalogenid in Bildsilber zu überführen, wozu das Aufzeichnungsmaterial in Gegenwart einer Silberhalogenidentwickle verbindung, die in einer der Schichten des Aufzeichnungsmaterials oder ein einem wäßrigen Behandlungsbad enthalten sein kann, in der Regel im alkalischen Medium behandelt wird. Es können anorganische oder organische Entwicklerverbindungen verwendet werden. Beispiele hierfür sind Hydrochinon, 3-Pyrazolidon, Aminophenol und deren Derivate. Verwiesen wird auf Resarch Disclosure 17 643, Kapitel XX. In der Regel schließt sich an die Entwicklung eine Fixierbadbehandlung an, wodurch das nicht belichtete und nicht entwickelte Silberhalogenid aus dem Aufzeichnungsmaterial herausgelöst wird.

Das erfindungsgemäße Stabilisierverfahren entfaltet seine größte Wirksamkeit, wenn es als letzter Behandlungsschritt vor dem Trocknen des Schwarzweißbildes angewendet wird. Dies bedeutet auch, daß sich vorzugsweise an das erfindungsgemäße Stabilisierbad keine weitere Flüssigbehandlung, insbesondere keine Wässerung anschließt. Es ist jedoch auch möglich, an das erfindungsgemäße Stabilisierbad eine sehr kurze Wässerung anzuschließen, um die Oberflächenkonzentration an Salzen aus dem Stabilisierbad zur Glanzverbesserung herabzusetzen.

### Beispiele:

Proben in Form von Graustufenkeilen von mit Polyethylen beschichteten Schwarzweiß-Papieren auf Silberbromidbasis mit 1,5 g/AgNO₃ pro m² wurden 60 s. bei Raumtemperatur in einem Schwarzweiß Phenidon-Hydrochinon-Papierentwickler entwickelt, anschließend 30 s in einem Unterbrecherbad, bestehend aus 2 gew.-%iger Essigsäure, behandelt und sodann 5 min. in einem Schwarzweiß-Fixierbad auf Ammoniumthiosulfat-Basis fixiert.

Die Vergleichsproben (Beispiele 1-9) wurden danach 15 min. in fließendem Wasser gewässert, wobei die restlose Entfernung des Thiosulfats erfolgte. Daraufhin wurden die Proben entweder getrocknet (Beispiel 1) oder zusätzlich einem Nachbad unterzogen, welches Substanzen enthält, die das Silberbild gegen den Einfluß von oxydierenden Gasen schützen, z.B. Amino-1,2,4-triazol oder 5-Amino-tetrazol in verschiedenen Konzentrationen (Beispiele 2-9).

Eine weitere Vergleichsprobe (Beispiel 10) wurde im Gegensatz zu den vorangegangenen Proben nach dem Fixieren nur abgestreift und nicht gewässert, sondern stattdessen 3 min. in einer 1 gew.-%igen wässrigen Lösung des Natriumsalzes der Monochloressigsäure gebadet, danach abgestreift und ohne weitere Wässerung getrocknet.

Die erfindungsgemäß verarbeiteten Proben (Beispiele 11-18) wurden nach dem Fixieren ebenfalls nicht gewässert, abgestreift und 3 min in ein Bad gegeben, das außer einer 1 gew.-%igen Lösung von Chloressigsäure-Natriumsalz gleichzeitig noch Aminotriazol oder Aminotetrazol in verschiedenen Konzentrationen enthielt. Danach wurden die Proben abgestreift und getrocknet.

Die Prüfung der erfindungsgemäß verarbeiteten Proben 11 - 18 auf Restthiosulfat ergab nach 4 Tagen, daß keine Thiosulfatreste mehr vorhanden waren.

Alle Proben wurden auf ihre Beständigkeit gegenüber der Einwirkung oxydierender Gase, in diesem Fall gegenüber Peroxiden, geprüft. Dazu wurden die Proben in ein geschlossenes, aquariumähnliches Gefäß gehängt, welches bei Raumtemperatur im Tageslicht steht, und das am Boden gleichmäßig verteilt, Schälchen mit 3 gew.-%igem Wasserstoffperoxyd enthält. Anstelle von Wasserstoffperoxyd kann auch festes Natriumpercarbonat benutzt werden, wenn gleichzeitig eine rel. Luftfeuchte von 84 % mit gesättigter Kaliumbromidlösung eingestellt wird. Jedoch dauert es hiermit wesentlich länger, bis das Silberbild angegriffen wird und Differenzierungen zu erkennen sind.

Die Probenserie mit den Beispielen 1-18 (siehe Tabelle 1) wurde 13 Tage, wie oben beschrieben, über flüssigem Wasserstoffperoxyd gelagert und dann in Tabelle 2 ausgewertet.

Eine weitere Probenreihe mit den Beispielen 19-34 (siehe Tabelle 3) wurde unter gleichen Verarbeitungsbedingungen hergestellt, jedoch wurde anstelle eines handelsüblichen Schwarzweiß-Papiers auf Silberbromid-Basis eine solches Papier auf Silberchlorid-bromid-Basis (mit 1,5 g AgNO₃ pro m², 70 Mol-% Chlorid) benutzt. Aufgrund der besseren Silberhaltbarkeit von Silberbromid-Papieren wurde diese Probenserie 26 Tage unter den oben beschriebenen Lagerungsbedingungen über flüssigem Wasserstoffperoxyd gelagert. In Tabelle 4 wurde diese Serie unter Zugrundelegung der gleichen Kriterien und Benotungen ausgewertet.

**Tabelle 1**

| | **Nachbad** | | | |
|---|---|---|---|---|
| Beispiele | Wässerung | wäßrige Monochloressigsäure-Natriumsalzlösung [Gew.-%] | wäßrige Aminotriazol-Lösung [Gew.-%] | wäßrige Aminotetrazol-Lösung [Gew.-%] |
| 1 Vergleich | + | - | - | - |
| 2 Vergleich | + | - | 0,5 | - |
| 3 Vergleich | + | - | 1,0 | - |
| 4 Vergleich | + | - | 2,0 | - |
| 5 Vergleich | + | - | 3,0 | - |
| 6 Vergleich | + | - | - | 0,5 |
| 7 Vergleich | + | - | - | 1,0 |
| 8 Vergleich | + | - | - | 2,0 |
| 9 Vergleich | + | - | - | 3,0 |
| 10 Vergleich | - | 1,0 | - | - |
| 11 Erfindung | - | 1,0 | 0,5 | - |
| 12 Erfindung | - | 1,0 | 1,0 | - |
| 13 Erfindung | - | 1,0 | 2,0 | - |
| 14 Erfindung | - | 1,0 | 3,0 | - |
| 15 Erfindung | - | 1,0 | - | 0,5 |
| 16 Erfindung | - | 1,0 | - | 1,0 |
| 17 Erfindung | - | 1,0 | - | 2,0 |
| 18 Erfindung | - | 1,0 | - | 3,0 |

**Tabelle 3**

| | **Nachbad** | | | |
|---|---|---|---|---|
| Beispiele | Wässerung | wäßrige Monochloressigsäure-Natriumsalzlösung [Gew.-%] | wäßrige Aminotriazol-Lösung [Gew.-%] | wäßrige Aminotetrazol-Lösung [Gew.-%] |
| 19 Vergleich | + | - | - | - |
| 20 Vergleich | + | - | 0,5 | - |
| 21 Vergleich | + | - | 1,0 | - |
| 22 Vergleich | + | - | 2,0 | - |
| 23 Vergleich | + | - | 3,0 | - |
| 24 Vergleich | + | - | - | 0,5 |
| 25 Vergleich | + | - | - | 1,0 |
| 26 Vergleich | + | - | - | 2,0 |
| 27 Vergleich | + | - | - | 3,0 |
| 28 Vergleich | - | 1,0 | - | - |
| 29 Erfindung | - | 1,0 | 0,5 | - |
| 30 Erfindung | - | 1,0 | 1,0 | - |
| 31 Erfindung | - | 1,0 | 2,0 | - |
| 32 Erfindung | - | 1,0 | 3,0 | - |
| 33 Erfindung | - | 1,0 | - | 0,5 |
| 34 Erfindung | - | 1,0 | - | 1,0 |

**Tabelle 4**

| Beispiel Nr. | Note | Bemerkungen |
|---|---|---|
| 19 | 5 | Starke Ausbleichung und Verfärbung. |
| 20 | 3 | Mittlere Stufen verfärbt und beginnende Ausbleichung. |
| 21 | 2 | Mittlere Stufen beginnende Verfärbung. |
| 22 | 1-2 | Helle Stufen spurenweise Verfärbung. |
| 23 | 1-2 | dito. |
| 24 | 3 | Mittlere und dunkle Stufen verfärbt. |
| 25 | 2 | Dunkle Stufen gering bräunlich verfärbt. |
| 26 | 3 | Helle Stufen ausgebleicht. |
| 27 | 4 | Helle und mittlere Stufen verfärbt und ausgebleicht. |
| 28 | 5 | Mittlere und dunkle Stufen stark ausgebleicht. |
| 29 | 2 | Stellenweise beginnende Verfärbung. |
| 30 | 2 | Helle Stufen, beginnende Ausbleichung |
| 31 | 3 | Helle Stufen, Ausbleichung. |
| 32 | 3 | dito. |
| 33 | 1 | Unverändert |
| 34 | 1 | dito. |

### Erklärung der Benotung

1 = unverändert gebliebenes Silberbild
2 = stellenweise leicht bräunlich verfärbtes Bild oder beginnende Ausbleichung
3 = stellenweise stark braun verfärbtes Bild
4 = stellenweise ausgebleichtes Bild
5 = Bildzerstörung durch Ausbleichung oder Verfärbung

Wie aus den Tabellen zu erkennen, wird die beste Silberbildstabilität bei den Proben erreicht, die erfindungsgemäß verarbeitet wurden mit einem Bad, das das Natriumsalz der Monochloressigsäure und gleichzeitig die haltbarkeitsverbessernden Zusätze Aminotriazol oder Aminotetrazol in geeigneten Konzentrationen enthielt.

## Patentansprüche

1. Verfahren zur Stabilisierung eines Silberbildes, welches durch bildmäßiges Belichten, Entwickeln und Fixieren eines mindestens eine Silberhalogenidemulsionsschicht enthaltenden fotografischen Materials erzeugt wurde, dadurch gekennzeichnet, daß das fotografische Material direkt im Anschluß an die Fixierung der Behandlung durch ein Stabilisierungsbad unterworfen wird, welches eine Verbindung der allgemeinen Formel I
R¹- H-R²
worin
X Cl, Br
R¹ H, C₁-C₄-Alkyl, C₆-C₁₀-Aryl
R² CHO, COOH, COONa, CH₂COOH, CH₂COONa, CONR³₂, CONHR³
R³ H, C₁-C₂-Alkyl bedeuten
und eine Verbindung der Formel II und/oder der Formel III worin
R³, R⁴ gleich oder verschieden sind und H, -NH₂, Alkyl, Alkenyl, Cycloalkyl, Aryl, Alkoxy, Alkylthio, Alkylsulfonyl, Sulfamoyl, Acyl, -SH, oder eine heterocyclische Gruppe bedeuten,
enthält.

2. Verfahren nach Anspruch 1, dadurch gekennzeichnet, daß die Verbindung gemäß Formel I Chloressigsäure oder deren Natriumsalz ist.

3. Verfahren nach Anspruch 1, dadurch gekennzeichnet, daß die Verbindung gemäß Formel I Chloracetamid ist.

4. Verfahren nach Anspruch 1, dadurch gekennzeichnet, daß das Stabilisierungsbad Verbindungen gemäß Formel I in einer Konzentration von 0,5 bis 100 g/l enthält.

5. Verfahren nach Anspruch 1, dadurch gekennzeichnet, daß das Stabilisierungsbad Aminotetrazol in eine Konzentration von 2 bis 30 g/l enthält.

6. Verfahren nach Anspruch 1, dadurch gekennzeichnet, daß das Amino-1,2,4-triazol einer der folgenden Formeln IV und V entspricht worin
R⁵, R⁶ gleich oder verschieden sind und H, -NH₂, Alkyl, Aryl oder Alkylthio;
R⁷ einen Rest wie R⁶ oder -SH,
R⁸ H, Alkyl, Aryl oder -X-R⁹;
X -CO-, -CS- oder -SO₂-;
R⁹ Alkyl, Alkenyl, Cycloalkyl, Aryl oder eine Aminogruppe bedeuten.

7. Verfahren nach Anspruch 1, dadurch gekennzeichnet, daß das Stabilisierbad Amino-1,2,4-triazole gemäß Formel II in einer Menge von 2 bis 30 g/l enthält.
